# EUROPÄISCHE PATENTSCHRIFT

(11) **EP 1 198 623 B1**
(45) Veröffentlichungstag und Bekanntmachung des Hinweises auf die Patenterteilung: **19.03.2003**
(21) Anmeldenummer: 00929531.2
(22) Anmeldetag: 16.05.2000
(51) Int. Cl.: C25D 3/48

(54) **VERFAHREN ZUR HERSTELLUNG EINER CYANIDFREIEN, FÜR GALVANISCHE GOLD-BÄDER GEEIGNETEN GOLDVERBINDUNGSLÖSUNG**
METHOD FOR PRODUCING A CYANIDE-FREE SOLUTION OF A GOLD COMPOUND THAT IS SUITABLE FOR GALVANIC GOLD BATHS
PROCEDE POUR PRODUIRE UNE SOLUTION DE COMPOSE D'OR SANS CYANURE, ADAPTEE A DES BAINS DE PLACAGE D'OR GALVANIQUES

(30) Priorität: 01.06.1999 DE 19924895
(43) Veröffentlichungstag der Anmeldung: 24.04.2002
(73) Patentinhaber: W.C. Heraeus GmbH & Co. KG, 63450 Hanau (DE); Hoffacker, Gerhard, 73553 Alfdorf (DE)
(72) Erfinder: HOFFACKER, Gerhard, D-73553 Alfdorf (DE); FRANZ, Renate, D-63571 Gelnhausen (DE); REITZ, Ramona, D-61130 Nidderau (DE); WALTER, Richard, D-63755 Alzenau (DE)
(74) Vertreter: Kühn, Hans-Christian
(86) Internationale Anmeldenummer: EP0004368
(87) Internationale Veröffentlichungsnummer: WO00073540

(56) Entgegenhaltungen:
- US-A- 5 338 343
- PATENT ABSTRACTS OF JAPAN vol. 1999, no. 03, 31. März 1999 (1999-03-31) & JP 10 317183 A (DAIWA KASEI KENKYUSHO:KK), 2. Dezember 1998 (1998-12-02) in der Anmeldung erwähnt
- CHEMICAL ABSTRACTS, vol. 130, no. 6, 8. Februar 1999 (1999-02-08) Columbus, Ohio, US; abstract no. 69971, MASAIKI, MASASHI ET AL: "Bath for displacement plating of gold" XP002147305 & JP 10 317157 A (DAIWA KASEI KENKYUSHO K. K., JAPAN) 2. Dezember 1998 (1998-12-02)
- DONALD H. BROWN: "Gold complexes of L-Cysteine and D-Penicillamine" J. CHEM. SOC, DALTON TRANS., 1978, Seiten 199-201, XP002147304

## Beschreibung

Die Erfindung betrifft ein Verfahren zur Herstellung einer cyanidfreien, für galvanische Gold-Bäder geeigneten Goldverbindungslösung, eine entsprechende Goldverbindungslösung und deren Verwendungen.

Es ist seit langem bekannt, cyanidhaltige Goldverbindungslösungen als Bäder zur galvanischen Abscheidung bei der Vergoldung von Gegenständen zu verwenden. Aufgrund der hohen Toxizität der verwendeten Cyanidionen bzw. deren unter Umständen freigesetzten Cyanwasserstoffsäure ergeben sich erhebliche Sicherheitsprobleme bei der Durchführung der bekannten Verfahren.

Darüber hinaus sind aus dem Stand der Technik Goldverbindungslösungen für galvanische Bäder bekannt, die-mit dem Nachteil behaftet sind, nach einer gewissen Zeit sich zu zersetzen; als typisches Beispiel sei eine Ammoniumdisulfitoaurat-Lösung genannt.

Aus JP 10-317183 A ist u. a. ein Mercaptocarbonsäure-Goldbeschichtungsbad offenbart, das einen oder mehrere Bestandteile aus einem Alkalimetallsalz oder Ammoniumsalz eines Acetylcystein-Goldkomplexes, einem Cystein-Goldkomplex, einem Mercaptosuccinsäure-Goldkomplex, einem Goldchlorid und einem schwefelhaltigen Goldkomplex enthält. Nachteilig an diesen Lösungen ist jedoch auch die Tatsache, dass sich diese nach einer gewissen Zeit zersetzen.

Aus dem Vorgenannten ergibt sich das Problem, mit Hilfe eines neuartigen Verfahrens die oben genannten Nachteile zumindest teilweise zu beseitigen. Das sich ergebende Problem liegt insbesondere darin, ein Verfahren zur Herstellung einer cyanidfreien, stabilen und für galvanische Gold-Bäder geeigneten Goldverbindungslösung bereitzustellen.

Dieses Problem wird erfindungsgemäß durch ein Verfahren nach Anspruch 1 gelöst.

Beim erfindungsgemäßen Verfahren wird in einem ersten Schritt ein Cystein und/oder Cysteinat mit einer Tetrachloro-Goldsäure und/oder einem Tetrachloro-Goldsalz in einem ersten wäßrigen Medium, insbesondere in Wasser, umgesetzt. Als Cysteinat können beispielsweise Kaliumoder Natriumcysteinat verwendet werden, während als Tetrachloro-Goldsalz z.B. Natrium- oder Kaliumtetrachloroaurat Verwendung finden können.

Anschließend wird in einem zweiten Schritt der erhaltene Niederschlag vom ersten wäßrigen Medium abgetrennt; dies kann beispielsweise durch mehrmaliges Zentrifugieren und Abdekantieren der überstehenden Flüssigkeit bewerkstelligt werden.

Schließlich wird der erhaltene Niederschlag in einem zweiten wäßrigen Medium, beispielsweise in Wasser, durch Zugabe beispielsweise einer Kaliumhydroxid-Lösung unter gleichzeitiger Erhöhung des pH-Wertes auf 12,0 bis 14,0 gelöst.

Die auf diese Art und Weise erhaltenen Goldverbindungslösungen sind unter Ausschluß von Licht und Luft für mehrere Wochen stabil und weisen ausgezeichnete Eigenschaften für galvanische Goldbäder auf.

In der Praxis haben sich die folgenden Ausgestaltungen bewährt und somit als vorteilhaft herausgestellt:

Der abgetrennte Niederschlag wird chloridfrei gewaschen.

Das Mol-Verhältnis von Cystein/Cysteinat zur Tetrachlorogold-Verbindung beträgt 3:1 bis 10:1. Erfahrungsgemäß ergibt das Mol-Verhältnis von 3:1 die höchsten Ausbeuten.

Die Umsetzung wird in vorteilhafter Weise bei einer Temperatur von T < +30°C durchgeführt, da bei höherer Temperatur Zersetzungserscheinungen der Gold-Verbindung zu beobachten sind.)

Weiterhin hat es sich in der Praxis als vorteilhaft herausgestellt, daß beim Lösen des Niederschlags der pH-Wert auf 13,5 erhöht (sehr stabile Lösungen) und als Cysteinat L-Kaliumcysteinat verwendet wird.

Die nach obigem Verfahren hergestellten Goldverbindungslösungen weisen die entsprechenden Eigenschaften auf.

Dies gilt naturgemäß auch für die entsprechenden Verwendungen, insbesondere für solche, bei denen die hergestellten Goldverbindungslösungen als Precursor zur Herstellung von goldhaltigen Heterogen-Katalysatoren oder als galvanische Goldbäder verwendet werden.

Das nachfolgende Beispiel dient zur Erläuterung der Erfindung.

### L-Cystein / HAuCl₄-Lösung 3:1

30,557 g (0,272 mol) wäßrige KOH-Lösung (50%) werden abgewogen und in einem Becherglas mit 36 ml VEW (vollentsalztes Wasser) verdünnt. Zu dieser Lösung gibt man portionsweise 32,956 g (0,272 mol) L-Cystein. Eine leicht exotherme Reaktion findet statt. Es entsteht eine klare und farblose Lösung.

In ein zweites Becherglas (400 ml) werden 43,021 g (0,0906 mol) HAuCl₄-Lösung eingewogen und auf ein Volumen von 145 ml ergänzt. Zu der HAuCl₄-Lösung gibt man wäßrige KOH-Lösung (10%) bis ein pH-Wert von 6,1 erreicht ist (Verbrauch = 162 ml). Es entsteht eine rostrote klare Lösung.

Anschließend gibt man portionsweise die Goldchlorid-Lösung zu der Aminosäure-Salzlösung.

Der pH-Wert fällt während der gesamten Zugabe ständig ab. Am Anfang liegt eine klare farblose Lösung vor. Nach Zugabe von ca. 20 ml der Goldchlorid-Lösung wird die Lösung trüb. Bei weiterer Zugabe entsteht eine weiße Suspension, welche sich gegen Ende der Zugabe nach pastellgelb verfärbt.

Da die Reaktion exotherm verläuft, ist die Lösung während der kompletten Zugabe zu kühlen, so daß die Temperatur nicht mehr als + 20 °C beträgt.

Diese Suspension läßt man nun noch 1 ½ Stunden nachrühren. Sie ist etwas heller geworden, hat aber immer noch einen Gelbstich. Die Suspension wird anschließend mit Hilfe der Zentrifuge chloridfrei gewaschen.

Nachdem die Suspension chloridfrei ist, gibt man wäßrige KOH-Lösung (50%) dazu, bis zu einem pH-Wert von 13,5. Es wurde eine goldgelbe Lösung erhalten. Wegen der noch geringen Trübung der Lösung wurde diese über einen Zellulosefilter abfiltriert.

Nun wurde eine goldgelbe klare Lösung erhalten, die in eine Braunglasflasche abgefüllt und fest verschlossen wird.

Es wurden 551,487 g Au-Aminosäure-Lösung erhalten.

Der Au-Gehalt der Lösung beträgt 3,16% (Au-Ausbeute: 97,7 %).
Der Cl-Gehalt der Lösung liegt bei 17 ppm.
Die Lösung ist über Monate stabil.

## Patentansprüche

1. Verfahren zur Herstellung einer cyanidfreien, für galvanische Gold-Bäder geeigneten Goldverbindungslösung, mit:
a) Umsetzung eines Cysteins und/oder Cysteinats mit einer Tetrachlorogoldsäure und/oder einem Tetrachlorogoldsalz in einem ersten wäßrigen Medium.
b) Abtrennen des erhaltenen Niederschlags vom ersten wäßrigen Medium und
c) Lösen des Niederschlags in einem zweiten wäßrigen Medium bei Erhöhung des pH-Wertes auf 12,0 bis 14,0.

2. Verfahren nach Anspruch 1, **dadurch gekennzeichnet, daß** der abgetrennte Niederschlag chloridfrei gewaschen wird.

3. Verfahren nach einem der Ansprüche 1 bis 2, **dadurch gekennzeichnet, daß** das Mol-Verhältnis von Cystein/Cysteinat zur Tetrachlorogold-Verbindung 3:1 bis 10:1 beträgt.

4. Verfahren nach einem der Ansprüche 1 bis 3, **dadurch gekennzeichnet, daß** die Umsetzung bei einer Temperatur **T** < +30°C durchgeführt wird.

5. Verfahren nach einem der Ansprüche 1 bis 4, **dadurch gekennzeichnet, daß** beim Lösen des Niederschlags der pH-Wert auf 13,5 erhöht wird.

6. Verfahren nach einem der Ansprüche 1 bis 5, **dadurch gekennzeichnet, daß** als Cysteinat L-Kaliumcysteinat verwendet wird.

## Claims

1. Process for the preparation of a cyanide-free gold compound solution suitable for gold electroplating baths, comprising:
a) reaction of a cysteine and/or cysteinate with a tetrachloroauric acid and/or a tetrachlorogold salt in a first aqueous medium,
b) separation of the resulting precipitate from the first aqueous medium and
c) dissolution of the precipitate in a second aqueous medium with an increase of the pH to 12.0 to 14.0.

2. Process according to Claim 1, **characterized in that** the precipitate separated off is washed chloride-free.

3. Process according to either of Claims 1 and 2, **characterized in that** the molar ratio of cysteine/cysteinate to the tetrachlorogold compound is 3:1 to 10:1.

4. Process according to any of Claims 1 to 3, **characterized in that** the reaction is carried out at a temperature T of < +30°C.

5. Process according to any of Claims 1 to 4, **characterized in that** the pH is increased to 13.5 on dissolution of the precipitate.

6. Process according to any of Claims 1 to 5, **characterized in that** the cysteinate used is potassium L-cysteinate.

## Revendications

1. Procédé pour préparer une solution de composé de l'or sans cyanure qui convient pour les bains d'or électrolytiques avec :
a) réaction d'une cystéine et/ou d'un cystéinate avec un acide tétrachloroaurique et/ou un sel tétrachloroaurique dans un premier milieu aqueux,
b) séparation du précipité obtenu d'avec le premier milieu aqueux et
c) dissolution du précipité dans un second milieu aqueux avec élévation du pH à 12,0 à 14,0.

2. Procédé selon la revendication 1, **caractérisé en ce que** le précipité séparé est débarrassé des chlorures par lavage.

3. Procédé selon l'une des revendications 1 à 2, **caractérisé en ce que** le rapport molaire de la cystéine/du cystéinate au composé tétrachloroaurique est 3:1 à 10:1.

4. Procédé selon l'une des revendications 1 à 3, **caractérisé en ce que** la réaction est conduite à une température T < +30°C.

5. Procédé selon l'une des revendications 1 à 4, **caractérisé en ce que** le pH est augmenté à 13,5 lors de la dissolution du précipité.

6. Procédé selon l'une des revendications 1 à 5 **caractérisé en ce que** l'on utilise le L-cysbéinate de potassium comme cystéinate.
